# EUROPÄISCHE PATENTSCHRIFT

(11) **EP 2 379 763 B1**
(45) Veröffentlichungstag und Bekanntmachung des Hinweises auf die Patenterteilung: **17.07.2019**
(21) Anmeldenummer: 09799095.6
(22) Anmeldetag: 17.12.2009
(51) Int. Cl.: C22C 33/02, B22F 9/08, B22F 9/04, B22F 1/00, C22C 38/04, C22C 38/42, C22C 38/44, C22C 38/56, C22C 35/00, C21D 1/18

(54) **EISEN-KOHLENSTOFF MASTERALLOY**
IRON-CARBON MASTER ALLOY
ALLIAGE MAÎTRE FER-CARBONE

(30) Priorität: 19.12.2008 AT 19892008
(43) Veröffentlichungstag der Anmeldung: 26.10.2011
(73) Patentinhaber: Technische Universität Wien, 1040 Wien (AT)
(72) Erfinder: GIERL, Christian, A-1100 Wien (AT); DANNINGER, Herbert, A-1140 Wien (AT); HEMMATPOUR, Yousef, Teheran (IR)
(74) Vertreter: Sonn & Partner Patentanwälte
(86) Internationale Anmeldenummer: PCT/EP2009/067445
(87) Internationale Veröffentlichungsnummer: WO 2010/070065

(56) Entgegenhaltungen:
- DE-A1- 1 960 433
- DE-B3-102006 027 851
- JP-A- 6 228 603
- US-A- 3 368 890
- US-B1- 6 358 298

## Beschreibung

Pulvermetallurgische Formteile auf Eisenbasis werden zunehmend für hohe mechanische Beanspruchungen eingesetzt, v.a. in Automobilmotoren und -getrieben. Ausgehend von Pulvermischungen werden die Teile in Presswerkzeugen axial gepresst und anschließend bei Temperaturen von etwa 1120-1300°C unter Schutzgas gesintert. In vielen Fällen schließt sich eine Wärmebehandlung des Rohlings, wie z.B. Härten, Aufkohlen etc., an. Wichtig ist die Erzielung möglichst hoher relativer Dichte - d.h. geringer Restporosität - schon beim Pressen, da die Porosität beim Sintern dieser Formteile kaum mehr abnimmt und die mechanischen Eigenschaften mit höherer Dichte entsprechend geringerer Porosität signifikant besser werden.

Für hochbeanspruchte Präzisionsteile kommen vor allem legierte Sinterstähle mit C-Gehalten von 0,3 bis 0,7% zum Einsatz. Traditionell wird der Kohlenstoff durch Zumischen von feinem Naturgraphit hoher Reinheit eingebracht, der sich beim Sintern in der Eisen- oder Stahlmatrix auflöst. Dieses Gemisch aus Metall- und Graphitpulver ist gut pressbar und ergibt beim Pressen hohe relative Dichten. Allerdings wird beim Pressen auf sehr hohe relative Dichten (>94%) der Volumsbedarf des Graphits hinderlich. Graphit, mit einer Dichte von nur ca. 2,2 gcm⁻³ gegenüber 7,86 g.cm⁻³ bei Eisen, nimmt im Pressling relativ viel Platz ein; wenn beim Sintern der Graphit im Eisen in Lösung geht, bleiben an diesen Stellen Poren zurück. Vor allem bei modernen Pressverfahren wie Warmpressen oder Hochgeschwindigkeitspressen ist der Raumbedarf des Graphits ein die erreichbaren Dichten massiv begrenzender Faktor.

Weiters neigen die feinen Graphitpulver zur Entmischung durch Stauben ("dusting"); Mischungen mit >0,5% Graphit sind hier zunehmend schwierig zu verarbeiten. Grundsätzlich wäre die Verwendung von Pulvern, die den C-Gehalt bereits in sich tragen - sog. vorlegierter Pulver - möglich, diese Lösung, die für die Einbringung metallischer Legierungselemente bereits erfolgreich angewendet wird, kommt aber für Kohlenstoff wegen der höheren Härte und damit schlechteren Pressbarkeit der entsprechenden Pulver für Präzisionsteile nicht in Frage; Kohlenstoff verfestigt das Eisengitter sehr viel stärker als metallische Legierungszusätze. Einbringen des Kohlenstoffs über zugemischte Karbide wurde mehrfach versucht; die feinen und sehr harten Karbide verursachen aber untragbaren Verschleiß der Pressmatrizen, außerdem neigen solche Pulver auch stark zur Entmischung.

Aus der JP 62063647 ist ein Eisen-Kohlenstoff Masteralloy Fe-Y%C mit 0,5 ≤ Y ≤ 6,7 bekannt. Dieses Pulver wird in einer Menge von Z% einer Legierung auf Eisenbasis enthaltend A% Sauerstoff zugesetzt, wobei Y x Z ≥ 0,75 x A sei. Laut Beschreibung wird für das Masteralloy ein Cr-legiertes Eisenpulver verwendet. Eine Wärmebehandlung erfolgt erst nach dem Sintern der Legierung.

Gemäß der vorliegenden Erfindung wird nun ein Eisen-Kohlenstoff Masteralloy mit einem C-Gehalt von zwischen 3 und 8 %-Masse und einer Obergrenze von Legierungsmetallen an
Ni < 10 %-Masse,
P < 4 %-Masse,
Cr < 5 %-Masse, vorzugsweise < 1 %-Masse,
Mn < 5 %-Masse, vorzugsweise < 1 %-Masse,
Mo < 3 %-Masse,
W < 3 %-Masse,
Cu < 1 %-Masse,

Rest Eisen, zur Verfügung gestellt, welcher eine Teilchengröße von > 20 µm und eine Härte von < 350 HV 0,01 aufweist. Erfindungsgemäß wird Kohlenstoff über ein Masteralloy in die zu bildende Legierung eingebracht, welches Masteralloy von der Teilchengrößenverteilung her dem Basispulver ähnlich ist, aber hohen C-Gehalt aufweist, nämlich bis zu 8 Masse% ("Kohlenstoff-Masteralloy"). Aus den Teilchen dieses Masteralloys diffundiert der Kohlenstoff beim Sintern in die Teilchen des Basispulvers und wird dadurch im Werkstoff homogen verteilt. Dieses Masteralloy ist zwar härter als das Basispulver, aber sehr viel weicher als z.B. Karbidpulver. Da nur ein geringer Prozentsatz an Masteralloy mit dem vorzugsweise C-freien Basispulver gemischt wird, ist der Effekt auf die Pressbarkeit marginal. Der Kohlenstoff ist im Masteralloy als Zementit Fe₃C vorhanden, mit einer Dichte von 7,4 g.cm⁻³. Bei der homogenen Verteilung des C während der Sinterung ändert sich diese Dichte praktisch nicht, vor allem werden keine zusätzlichen Poren gebildet. D.h. die erreichbare Pressdichte wird nur durch die Verpressbarkeit des Pulvers selbst - und eventuell durch das Vorhandensein von organischen Gleitmitteln - begrenzt, aber nicht durch den Volumsbedarf des Kohlenstoffträgers. Da die Teilchen des Masteralloys ähnliche Größe und Geometrie aufweisen wie das Basispulver, ist die Entmischungstendenz minimal, auch dusting kann daher nicht auftreten.

Vorzugsweise weist das erfindungsgemäße Masteralloy einen C-Gehalt von zwischen 3 und 8 %-Masse, besonders bevorzugt einen C-Gehalt von zwischen 4 und 6 %-Masse und einer Obergrenze von Legierungsmetallen
Ni < 5 %-Masse,
P < 2 %-Masse,
Cr < 0,5 %-Masse,
Mn < 0,5 %-Masse,
Mo < 1,5 %-Masse,
W < 1,5 %-Masse,
Cu < 0,5 %-Masse.
auf. Die Obergrenzen der Legierungsmetalle ergeben sich aus den Einflüssen der verschiedenen Elemente, es ist danach zu trachten, dass das Masteralloy nicht zu hart wird um die spätere Verpressung mit dem Basispulver nicht zu beeinträchtigen.

Gemäß einer weiteren Ausführungsform der vorliegenden Erfindung wird ein Verfahren zur Herstellung eines derartigen Eisen-Kohlenstoff Masteralloys zu Verfügung gestellt, welches die Schritte umfaßt:
- Herstellen eines pulverförmigen C-reichen Vorprodukts,
- ggf. Vorglühen des Vorprodukts,
- ggf. Deagglomerieren des Vorprodukts,
- Glühen des pulverförmigen C-reichen Vorprodukts bis zu einer Temperatur von mindestens 80°C über der γ-Temperatur des der Zusammensetzung des Vorprodukts entsprechenden Zustandsdiagramms,
- Abkühlen des Vorprodukts mit einer Abkühlgeschwindigkeit von max. 3°C/min.

Der wesentliche Punkt im erfindungsgemäßen Verfahren ist das Weichglühen des Vorprodukts.

Vorzugsweise erfolgt die Herstellung des pulverförmigen C-reiche Vorprodukts durch Verdüsen einer Schmelze von C und Fe oder Stahl. Dieses Vorprodukt ist nach der Wasserverdüsung noch oberflächlich oxidiert und durch die rasche Abkühlung gehärtet, es wird daher vorzugsweise in einem Ofen unter Schutzgas reduzierend weichgeglüht.

Alternativ ist es möglich, dass das pulverförmige C-reiche Vorprodukt durch Vermischen von feinteiligen Fe- oder Stahlpulver mit C hergestellt wird und einer anschließenden Glühbehandlung, die den Kohlenstoff im Eisenpulver in Lösung bringt. Wie sich gezeigt hatte, können dabei überraschenderweise relativ hohe Gehalte an C - bis zu 8%-Masse - in der Eisenmatrix gelöst werden.

Gemäß einer bevorzugten Ausführungsform der vorliegenden Erfindung wird das geglühte Vorprodukt mit einer Abkühlgeschwindigkeit von max. 3°C/min bis zu einer Temperatur von 500°C abgekühlt wird und danach die Abkühlgeschwindigkeit erhöht. Besonders bevorzugt wird das geglühte Vorprodukt mit einer Abkühlgeschwindigkeit von max. 0,5°C/min abgekühlt. Durch das langsame Abkühlen bilden sich in der Mikrostruktur des Masteralloys runde Zementitteilchen. Das Ziel der Wärmebehandlung ist die Schaffung von härtungsunwirksamen bzw. wenig härtungswirksamen diskreten Bereichen von Zementit oder Bainit bzw. vergröberte diskrete Bereiche.

Vorzugsweise findet Glühen und Abkühlen des Vorprodukts unter Schutzgasatmosphäre (reduzierend oder neutral) statt, dies ist insbesondere bei oberflächlicher Oxidation des Vorprodukts zielführend.

Die Verarbeitung des fertigen Masteralloys kann nach den eingeführten Techniken der Eisenpulvermetallurgie geschehen, d.h. durch Mischen mit Basispulver, Matrizenpressen und Sintern; Änderungen an den Anlagen oder der Prozessführung sind nicht notwendig. Auch die neuen Konsolidierungstechniken wie Warmpressen, high velocity compaction etc. sind problemlos möglich.

Die vorliegende Erfindung wird nun anhand der folgenden Beispiele bzw. Vergleichsversuche näher erläutert, wobei sie nicht auf die angeführten Beispiele beschränkt ist.

### 1) Herstellung von Masterlegierungen:

a) Mischen von KIP 4100 + 5% C → Glühen bei 1100°C in N₂ während 60 min → Master Original 1 (Vergleichsmischung entsprechend Stand der Technik)
b) Mischen von AstaloyMo (Fe-1,5%Mo, Höganäs AB) + 5% C → Glühen bei 1100°C in N₂ während 60 min → Master Original 2
c) Mischen von ASC<45 µm (Fe, ASC100.29-Siebfraktion < 45 µm, Höganäs AB) + 5% C → Glühen bei 1100°C in N₂ während 60 min → Master Original 3

Die 3 Master wurden deagglomeriert und bei 900°C geglüht, gefolgt von langsamer Ofenabkühlung. Bei KIP 4100 handelt es sich um ein Cr-legiertes Eisenpulver entsprechend dem Stand der Technik JP 62063647 verwendeten Stählen.

### 2) C-Messung

**C-Gehalte:**

| | |
|---|---|
| Master Original 1: | 4,575%C |
| Master 1 geglüht: | 4,375%C |
| | |
| Master Original 2: | 4,66% C |
| Master 2 geglüht: | 4,44% C |
| | |
| Master Original 3: | 4,58% C |
| Master 3 geglüht: | 4,495% C |

### 3) Mikrohärtemessung (HV0,01)

| | |
|---|---|
| Master Original 1: | 446±139 |
| Master 1 geglüht: | 297±86 |
| | |
| Master Original 2: | 352±60 |
| Master 2 geglüht: | 250±63 |
| | |
| Master Original 3: | 211±66 |
| Master 3 geglüht: | 111±45 |

### 4) Mischen der Masterlegierungen mit dem entsprechenden Basispulver auf einen Zielkohlenstoff von 0,55%C

a) Von:
   KIP4100 + Master Original 1
   KIP4100 + Master 1 geglüht (erfindungsgemäß)
   KIP4100 + 0,55% C (Graphit UF4, Standardmaterial)

Verpressen von Schlagarbeitsproben bei 200, 400, 600 und 800 MPa, Verpressen einer Zugprobe bei 600 MPa, Sintern bei 1200°C während 60 min unter N₂. Geprüft wurden Gründichte, Sinterdichte, Dehngrenze und Zugfestigkeit.

| | **Pressdruck [MPa]** | **Gründichte [g/cm³]** | **Sinterdichte [g/cm³]** | **Dehngrenze R_{P0,2} [MPa]** | **Zugfestigkeit [MPa]** |
|---|---|---|---|---|---|
| KIP + Master 1 geglüht | 200 | 5,66 | 5,664 | | |
| | 400 | 6,50 | 6,499 | | |
| | 600 | 6,90 | 6,902 | | |
| | 800 | 7,07 | 7,074 | | |
| | 600 MPA Zug | 6,85 | 6,848 | 471,1 | 581,1 |
| KIP + Master 1Oginal | 200 | 5,546 | 5,747 | | |
| | 400 | 6,285 | 6,501 | | |
| | 600 | 6,769 | 6,968 | | |
| | 800 | 7,029 | 7,205 | | |
| | 600 MPA Zug | 6,829 | 6,990 | 492,5 | 586,2 |
| KIP +0,55 UF4 | 200 | 5,58 | 6,460 | | |
| | 400 | 6,39 | 6,654 | | |
| | 600 | 6,80 | 7,066 | | |
| | 800 | 7,04 | 7,273 | | |
| | 600 MPA Zug | 6,95 | 7,099 | 506,4 | 612,1 |

Die Gründichte, und damit entsprechend auch die Verpressbarkeit, verhält sich wie erwartet, das geglühte Pulver zeigt signifikant höhere Gründichten, jedoch hebt sich dieser Vorteil durch offenbar verbesserte Sinterung beim ungeglühtem Pulver wieder auf, sodass bei beiden Varianten praktisch idente Eigenschaften erzielt werden. Die Referenzprobe mit lediglich zugemischtem Kohlenstoff (UF4) und ohne Wärmebehandlung, welche die herkömmliche Verarbeitungsweise darstellt, hat zwar noch geringere Gründichten, welche aber beim Sintern in deutlich höhere Dichten übergehen. Daraus folgt, dass das erfindungsgemäße Verfahren bei dem im Stand der Technik JP 62063647 verwendeten Cr-Mn-Mo-legierten Eisenpulver bei Zugabe einer hochkohlenstoffhaltigen Masterlegierung keinerlei Verbesserung zeigt.
b) Von:
Astaloy Mo + Master Original 2
Astaloy Mo + Master 2 geglüht (erfindungsgemäß)
Astaloy Mo + 0,55% C (Graphit UF4, Standardmaterial)

Verpressen von Schlagarbeitsproben bei 200, 400, 600 und 800 MPa, Verpressen Zugproben 600 MPa, Sintern bei 1200°C während 60 min unter N₂. Geprüft wurden Gründichte, Sinterdichte, Dehngrenze und Zugfestigkeit.

| | **Pressdruck [MPa]** | **Gründichte [g/cm³]** | **Sinterdichte [g/cm³]** | **Dehngrenze R_{P0,2} [MPa]** | **Zugfestigkeit [MPa]** |
|---|---|---|---|---|---|
| AstaloyMo + Master 2 geglüht | 200 | 5,74 | 5,92 | | |
| | 400 | 6,54 | 6,66 | | |
| | 600 | 6,95 | 7,08 | | |
| | 800 | 7,17 | 7,30 | | |
| | 600 MPa Zug | 6,92 | 7,06 | 411,2 | 501,6 |
| AstaloyMo + Master 2 Original | 200 | 5,75 | 5,90 | | |
| | 400 | 6,51 | 6,66 | | |
| | 600 | 6,92 | 7,06 | | |
| | 800 | 7,14 | 7,31 | | |
| | 600 MPa Zug | 6,89 | 7,02 | 406,5 | 473,6 |
| AstaloyMo +0,55 UF4 | 200 | 5,83 | 5,93 | | |
| | 400 | 6,60 | 6,70 | | |
| | 600 | 7,01 | 7,12 | | |
| | 800 | 7,16 | 7,30 | | |
| | 600 MPa Zug | 6,99 | 7,08 | 424,0 | 511,0 |

c) Von:
ASC<45 µm + Master Original 3
ASC<45 µm + Master 3 geglüht (erfindungsgemäß)
ASC<45 µm + 0,55% C (Graphit UF4, Standardmaterial)

Verpressen von Schlagarbeitsproben bei 200, 400, 600 und 800 MPa, Verpressen Zugproben 600 MPa, Sintern bei 1200°C während 60 min unter N₂. Geprüft wurden Gründichte, Sinterdichte, Dehngrenze und Zugfestigkeit.

| | **Pressdruck [MPa]** | **Gründichte [g/cm³]** | **Sinterdichte [g/cm³]** | **Dehngrenze R_{P0,2} [MPa]** | **Zugfestigkeit [MPa]** |
|---|---|---|---|---|---|
| ASC + Master 3 geglüht | 200 | 5,87 | 6,02 | | |
| | 400 | 6,65 | 6,79 | | |
| | 600 | 7,03 | 7,15 | | |
| | 800 | 7,16 | 7,32 | | |
| | 600 MPa Zug | 7,00 | 7,14 | 237,5 | 339,2 |
| ASC + Master 3 Original | 200 | 5,76 | 5,91 | | |
| | 400 | 6,60 | 6,70 | | |
| | 600 | 6,98 | 7,10 | | |
| | 800 | 7,11 | 7,30 | | |
| | 600 MPa Zug | 6,91 | 7,07 | 223,8 | 320,6 |
| ASC +0,55 UF4 | 200 | 5,93 | 6,03 | | |
| | 400 | 6,85 | 6,83 | | |
| | 600 | 7,06 | 7,21 | | |
| | 800 | 7,18 | 7,35 | | |
| | 600 MPa Zug | 7,05 | 7,18 | 233,8 | 340,0 |

Die Verwendung des erfindungsgemäßen, weichgeglühten Masteralloys resultiert in verbesserten Eigenschaften gegenüber ungeglühten Masteralloys ("Master Original). Obwohl die Werte etwas geringer sind als bei direkter Zumischung von Kohlenstoff, kann ein wesentlicher Nachteil der direkten Zumischung, nämlich die Entmischung, speziell beim großtechnischen Einsatz hintangehalten werden.

### 5) Mischen der Masterlegierungen mit dem entsprechenden Basispulver auf einen Zielkohlenstoff von 0,85%C

a) von Fe (ASC 100.29) + 18,9 % Master 3 → 0,85% C
   Fe (ASC 100.29) + 0,85 % C (UF4) → 0,85% C
b) von Fe-1,5Mo (AstaloyMo) + 19,1 % Master 2 → 0,85% C
   Fe-1,5Mo (AstaloyMo) + 0,85 % C (UF4) → 0,85% C

Verpressen von Schlagarbeitsproben bei 600 MPa, Verpressen einer Zugprobe 600 MPa, Sintern bei 1200°C während 60 min unter N₂. Geprüft wurden Gründichte, Sinterdichte, Dehngrenze und Zugfestigkeit.

| | **Pressdruck [MPa]** | **Gründichte [g/cm³]** | **Sinterdichte [g/cm³]** | **Dehngrenze R_{P0,2} [MPa]** | **Zugfestigkeit [MPa]** |
|---|---|---|---|---|---|
| ASC + 18,9% Master 3 geglüht | 600 | 6,99 | 7,13 | | |
| | 600 MPa Zug | 6,94 | 7,12 | 267,0 | 460,4 |
| ASC + 0,85% UF4 | 600 | 7,05 | 7,16 | | |
| | 600 MPa Zug | 7,05 | 7,16 | 280,8 | 485,3 |

| | **Pressdruck [MPa]** | **Gründichte [g/cm³]** | **Sinterdichte [g/cm³]** | **Dehngrenze R_{P0,2} [MPa]** | **Zugfestigkeit [MPa]** |
|---|---|---|---|---|---|
| AstaloyMo + 19,2% | 600 | 6,93 | 7,04 | | |
| Master 2 geglüht | 600 MPa Zug | 6,90 | 7,05 | 457,2 | 550,0 |
| Astaloy + 0,85% UF4 | 600 | 7,00 | 7,10 | | |
| | 600 MPa Zug | 7,01 | 7,09 | 472,2 | 572,7 |

## Patentansprüche

1. Eisen-Kohlenstoff Masteralloy mit einem C-Gehalt von zwischen 3 und 8 %-Masse und einer Obergrenze von Legierungsmetallen an
Ni < 10 %-Masse,
P < 4 %-Masse,
Cr < 5 %-Masse, vorzugsweise < 1 %-Masse,
Mn < 5 %-Masse, vorzugsweise < 1 %-Masse,
Mo < 3 %-Masse,
W < 3 %-Masse,
Cu < 1 %-Masse,
Rest Eisen,
wobei das Eisen-Kohlenstoff Masteralloy eine Teilchengröße von > 20 µm und eine Härte von < 350 HV 0,01 aufweist.

2. Eisen-Kohlenstoff Masteralloy nach Anspruch 1, **gekennzeichnet durch** einen C-Gehalt von zwischen 4 und 6 %-Masse und einer Obergrenze von Legierungsmetallen
Ni < 5 %-Masse,
P < 2 %-Masse,
Cr < 0,5 %-Masse,
Mn < 0,5 %-Masse,
Mo < 1,5 %-Masse,
W < 1,5 %-Masse,
Cu < 0,5 %-Masse.

3. Verfahren zur Herstellung eines Eisen-Kohlenstoff Masteralloy nach einem der Ansprüche 1 oder 2, **dadurch gekennzeichnet, dass** es die Schritte umfaßt:
• Herstellen eines pulverförmigen C-reichen Vorprodukts,
• ggf. Vorglühen des Vorprodukts,
• ggf. Deagglomerieren des Vorprodukts,
• Glühen des pulverförmigen C-reichen Vorprodukts bis zu einer Temperatur von mindestens 80°C über der γ-Temperatur (eutektoiden Temperatur) des der Zusammensetzung des Vorprodukts entsprechenden Zustandsdiagramms,
• Abkühlen des Vorprodukts mit einer Abkühlgeschwindigkeit von max. 3°C/min, wobei vorzugsweise das geglühte Vorprodukt mit einer Abkühlgeschwindigkeit von max. 3°C/min bis zu einer Temperatur von 500°C abgekühlt und danach die Abkühlgeschwindigkeit erhöht wird.

4. Verfahren nach Anspruch 3, **dadurch gekennzeichnet, dass** das pulverförmige C-reiche Vorprodukt durch Verdüsen einer Schmelze von C und Fe oder Stahl hergestellt wird.

5. Verfahren nach Anspruch 3, **dadurch gekennzeichnet, dass** das pulverförmige C-reiche Vorprodukt durch Vermischen von feinteiligen Fe- oder Stahlpulver mit C und anschließendes Lösungsglühen hergestellt wird.

6. Verfahren nach einem der Ansprüch 3 bis 5, **dadurch gekennzeichnet, dass** das geglühte Vorprodukt mit einer Abkühlgeschwindigkeit von max. 0,5°C/min abgekühlt wird.

7. Verfahren nach einem der Ansprüch 3 bis 6, **dadurch gekennzeichnet, dass** Glühen und Abkühlen des Vorprodukts unter Schutzgasatmosphäre stattfindet.

## Claims

1. Iron-carbon master alloy having a C content of between 3 and 8% by mass and an upper limit of alloying metals of
Ni <10% by mass,
P <4% by mass,
Cr <5% by mass, preferably <1% by mass,
Mn <5% by mass, preferably <1% mass,
Mo <3% by mass,
W <3% by mass,
Cu <1% by mass,
the remainder iron,
wherein the iron-carbon master alloy has a particle size of >20 µm and a hardness of <350 HV 0.01.

2. Iron-carbon master alloy according to claim 1, **characterised by** a C content of between 4 and 6% by mass and an upper limit of alloying metals of
Ni <5% by mass,
P <2% by mass,
Cr <0.5% by mass,
Mn <0.5% by mass,
Mo <1.5% by mass,
W <1.5% by mass,
Cu <0.5% by mass.

3. Method for producing an iron-carbon master alloy according to either claim 1 or claim 2, **characterised in that** it comprises the steps of:
• producing a powdered C-rich precursor,
• optionally pre-annealing the precursor,
• optionally deagglomerating the precursor,
• annealing the powdered C-rich precursor to a temperature of at least 80°C above the γ-temperature (eutectoid temperature) of the phase diagram which corresponds to the composition of the precursor,
• cooling the precursor at a cooling rate of at most 3°C/min, the annealed precursor preferably being cooled at a cooling rate of at most 3°C/min to a temperature of 500°C, and the cooling rate then being increased.

4. Method according to claim 3, **characterised in that** the powdered C-rich precursor is produced by atomising a melt of C and Fe or steel.

5. Method according to claim 3, **characterized in that** the powdered C-rich precursor is produced by mixing fine-particle Fe or steel powder with C and subsequent solution annealing.

6. Method according to any of claims 3 to 5, **characterised in that** the annealed precursor is cooled at a cooling rate of at most 0.5°C/min.

7. Method according to any of claims 3 to 6, **characterised in that** the precursor is annealed and cooled in an inert gas atmosphere.

## Revendications

1. Alliage-maître fer-carbone ayant une teneur en C comprise entre 3 et 8 % en masse et une limite supérieure de métaux d'alliage telle que
Ni < 10 % en masse,
P < 4 % en masse,
Cr < 5 % en masse, de préférence < 1 % en masse,
Mn < 5 % en masse, de préférence < 1 % en masse,
Mo < 3 % en masse,
W < 3 % en masse,
Cu < 1 % en masse,
le reste étant du fer,
l'alliage-maître fer-carbone présentant une granulométrie > 20 µm et une dureté < 350 HV 0,01.

2. Alliage-maître fer-carbone selon la revendication 1, **caractérisé par** une teneur en C comprise entre 4 et 6 % en masse et une limite supérieure de métaux d'alliage telle que
Ni < 5 % en masse,
P < 2 % en masse,
Cr < 0,5 % en masse,
Mn < 0,5 % en masse,
Mo < 1,5 % en masse,
W < 1,5 % en masse,
Cu < 0,5 % en masse.

3. Procédé de fabrication d'un alliage-maître fer-carbone selon l'une des revendications 1 ou 2, **caractérisé en ce qu'**il comprend les étapes suivantes :
- fabrication d'un précurseur pulvérulent riche en C,
- éventuellement, recuit préalable du précurseur,
- éventuellement désagglomération du précurseur,
- recuit du précurseur pulvérulent riche en C jusqu'à une température supérieure d'au moins 80 °C à la température γ (température eutectoïde) du diagramme d'état correspondant à la composition du précurseur,
- refroidissement du précurseur à une vitesse de refroidissement maximale de 3 °C/min, le précurseur recuit étant de préférence refroidi à une vitesse de refroidissement maximale de 3 °C/min jusqu'à une température de 500 °C, et la vitesse de refroidissement étant ensuite augmentée.

4. Procédé selon la revendication 3, **caractérisé en ce que** le précurseur pulvérulent riche en C est fabriqué par atomisation d'une masse fondue de C et de Fe ou d'acier.

5. Procédé selon la revendication 3, **caractérisé en ce que** le précurseur pulvérulent riche en C est fabriqué par mélange d'une poudre finement divisée de Fe ou d'acier avec du C, puis recuit de mise en solution.

6. Procédé selon l'une des revendications 3 à 5, **caractérisé en ce que** le précurseur recuit est refroidi à une vitesse de refroidissement maximale de 0,5 °C/min.

7. Procédé selon l'une des revendications 3 à 6, **caractérisé en ce que** le recuit et le refroidissement du précurseur ont lieu sous une atmosphère d'un gaz protecteur.
